# FASCICULE DE BREVET EUROPEEN

(11) **EP 1 833 318 B1**
(45) Date de publication et mention de la délivrance du brevet: **21.05.2008**
(21) Numéro de dépôt: 05809311.3
(22) Date de dépôt: 12.10.2005
(51) Int. Cl.: A41D 19/00

(54) **STRATIFIE TRIDIMENSIONNEL UTILISABLE POUR CONSTITUER UN GANT A BASE DE CAOUTCHOUC, UN PROCEDE POUR SA FABRICATION ET UN TEL GANT**
FÜR DIE BEREITSTELLUNG EINES HANDSCHUHS AUF KAUTSCHUKGRUNDLAGE VERWENDETES DREIDIMENSIONALES LAMINAT, VERFAHREN ZU DESSEN HERSTELLUNG UND HANDSCHUH
THREE-DIMENSIONAL LAMINATE USED TO PROVIDE A RUBBER-BASED GLOVE, METHOD FOR THE MANUFACTURE THEREOF AND GLOVE

(30) Priorité: 18.10.2004 FR 0410992
(43) Date de publication de la demande: 19.09.2007
(73) Titulaire: Hutchinson, 75008 Paris (FR)
(72) Inventeur: RENAUD, Michel, F-75010 Paris (FR); CREPEAU, Colette, F-75019 Paris (FR)
(74) Mandataire: Bolinches, Michel Jean-Marie
(86) Numéro de dépôt international: PCT/FR2005/002525
(87) Numéro de publication internationale: WO 2006/042938

(56) Documents cités:
- US-A- 4 174 542
- US-A- 4 589 940
- US-A- 5 326 515
- US-A1- 2002 184 697

## Description

La présente invention concerne un stratifié tridimensionnel utilisable pour constituer un gant à base de caoutchouc à extensibilité et élasticité transversales améliorées, un procédé pour sa fabrication et un tel gant, lequel est notamment étanche à l'eau et à la plupart des liquides ménagers.

Les gants à base de caoutchouc, destinés à protéger les mains du contact avec les liquides ménagers, sont très répandus dans le commerce. Ces gants peuvent être répartis en deux catégories, selon qu'il sont de type non supportés, étant constitués de caoutchouc et ayant leur face interne lisse ou floquée, ou bien de type supporté, comportant au moins une couche externe de caoutchouc adhérant à un support usuellement constitué d'un textile tricoté.

Typiquement, la face interne des gants non supportés peut être poudrée ou floquée, ce qui dessèche la peau des mains et peut libérer dans l'air des allergènes indésirables, ou bien chlorée, ce qui rend ces gants difficiles à enfiler sur des mains moites et ne contribue pas à préserver l'environnement du fait de la présence de chlore.

Quant aux gants supportés, ils sont généralement fabriqués au moyen d'une enduction par trempage d'un textile tricoté dans un bain de caoutchouc liquide.

L'expérience montre que les gants obtenus par flocage présentent une capacité d'absorption de la transpiration relativement limitée et sont en outre susceptibles de libérer des allergènes véhiculés par le floc libre. Par ailleurs, il s'avère que les textiles, tels que des tricots de coton, se prêtent mal à l'enduction par trempage d'une fine couche de caoutchouc, du fait de leur structure relativement poreuse.

On a cherché par le passé à utiliser des structures non tissées à la place des structures tricotées précitées, pour la fabrication de gants revêtus de caoutchouc.

Par ailleurs le document US-A-4 174 542 décrit un textile enduit d'élastomère pour un tablier.

Le document de Brevet US-A-4 359 783 divulgue un gant obtenu en enduisant de caoutchouc un support textile, à la racle ou par trempage dans un bain à base de ce caoutchouc. Ce support est formé d'un non-tissé interne qui est à base de fibres courtes de laine ou d'un polymère thermoplastique et qui est solidarisé par aiguilletage de ces fibres courtes avec un textile externe tricoté, tel qu'un tricot de coton ou d'un polymère thermoplastique, de telle manière que ces fibres courtes saillent hors de la couche de caoutchouc pour l'obtention d'une surface externe rugueuse.

Un inconvénient majeur de ce gant réside dans le caractère bloqué en extension qui lui est conféré par le non-tissé utilisé, ainsi que dans son épaisseur totale relativement élevée qui lui est notamment conférée par le textile tricoté. Il en résulte que ce gant présente une extensibilité et une élasticité réduites dans la direction de sa largeur et qu'il n'est pas susceptible de conférer une dextérité et une sensibilité tactile satisfaisantes à son utilisateur.

Un but de la présente invention est de remédier à cet inconvénient, et ce but est atteint en ce que la Demanderesse a découvert d'une manière surprenante qu'un stratifié tridimensionnel délimitant un volume interne et comportant un support interne qui comprend une structure non tissée spécifiquement élastique, ledit stratifié comportant au moins une couche externe de caoutchouc adhérant audit support interne, est avantageusement utilisable pour constituer un gant à extensibilité et élasticité transversales améliorées.

On notera qu'un stratifié tridimensionnel selon la présente invention est de préférence constitué d'une pièce de l'habillement qui épouse le contour d'une partie du corps humain et, à titre encore plus préférentiel, d'un gant, lequel peut être par exemple de type :
- comportant cinq logements respectivement destinés à recevoir les cinq doigts d'une main, ce gant pouvant être de type anatomique (i.e. conçu pour recevoir spécifiquement l'une des mains droite ou gauche d'un utilisateur) ou bien de type ambidextre (i.e. adapté pour recevoir indifféremment l'une ou l'autre des mains de l'utilisateur), ou bien
- comportant de deux à quatre logements qui sont chacun destinés à recevoir de un à quatre doigts (e.g. des gants de type moufles).

Dans la présente description, on entend par « structure non tissée » toute structure stratifiée ou non à base de matériaux non métalliques comportant au moins un non-tissé, lequel peut être défini comme suit d'après la norme ISO 9092 de 1988. Il s'agit d'une feuille manufacturée, constituée d'un voile ou d'une nappe de fibres orientées directionnellement ou au hasard, liées par friction et/ou cohésion et/ou adhésion, à l'exclusion du papier et des produits obtenus par tricotage, tissage, tuftage, couturage incorporant des fils ou filaments de liage ou feutrés par foulage humide, qu'ils soient ou non aiguilletés. Ce non-tissé peut être à base de fibres naturelles ou chimiques pouvant être des fibres discontinues ou des filaments continus, ou être formées *in situ*.

Selon l'invention, on entend par « structure non tissée élastique », une structure non tissée dont les propriétés d'élasticité sont conférées au choix par :
- le procédé de réalisation d'un non-tissé, par exemple par liage et texturation jet d'eau couplés à un liage chimique, par un procédé de contraction thermique des fibres du non-tissé ou par un procédé de crêpage connu sous la dénomination « MICREX »,
- les caractéristiques intrinsèquement élastiques d'un non-tissé à base de fibres constituées d'un ou plusieurs élastomère(s), ou par
- un laminage, de préférence par calandrage à chaud de manière à obtenir un laminage par points, d'un ou de plusieurs non-tissé(s) élastique(s) avec un autre non-tissé non élastique ou bien avec une nappe élastique, tel qu'un film ou une grille élastomère.

Selon une autre caractéristique de l'invention, ledit stratifié présente une face externe continue qui est constituée de ladite couche externe de caoutchouc, à la différence des stratifiés de gants connus par le document précité US-A-4 359 783.

Selon une autre caractéristique de l'invention, ladite structure non tissée élastique entoure la totalité dudit volume interne (i.e. pour un gant, cette structure non tissée est disposée continûment en regard de la totalité de la face interne du gant destinée à couvrir la paume et le dos de la main), et elle est avantageusement dépourvue de tout point de couture.

Avantageusement, ce stratifié selon l'invention est tel que ladite structure non tissée élastique présente, dans une direction « travers » (i.e. perpendiculaire à une direction « machine ») :
- un allongement à la rupture égal ou supérieur à 200 % et, encore plus avantageusement, égal ou supérieur à 250 %, et
- une force à la rupture égale ou supérieure à 1 kg.

On notera que ces valeurs très élevées d'allongement et de force à la rupture dans la direction travers confèrent une extensibilité et une élasticité transversales améliorées au stratifié selon l'invention, tel qu'un gant.

Egalement à titre avantageux, ledit stratifié est tel que ladite structure non tissée élastique présente, dans la direction « machine » :
- un allongement à la rupture égal ou supérieur à 30 %, et
- une force à la rupture égale ou supérieure à 8 kg.

On a mesuré l'ensemble des allongements et forces à la rupture de la structure non tissée qui sont mentionnés dans la présente description selon la norme JIS L 1085 sur des éprouvettes droites de 75 cm de longueur et 5 cm de largeur.

Ladite structure non tissée selon l'invention peut comporter:
- des fibres naturelles, telles que du coton, et/ou
- des fibres artificielles (i.e. fabriquées à partir de produits existant dans la nature ayant été soumis à des transformations chimiques pour obtenir une matière textile), telles que de la viscose, et/ou
- des fibres synthétiques (i.e. fabriquées totalement par voie chimique à partir de dérivés du charbon ou du pétrole) à base d'au moins un élastomère, tel qu'un polyuréthanne, et/ou à base d'au moins un polymère thermoplastique de type textile ou non, tel qu'un polyamide, un polyester ou une polyoléfine, telle qu'un polypropylène.

Selon un premier mode de réalisation de l'invention, ladite structure non tissée comporte au moins un non-tissé élastique.

Avantageusement, ledit ou l'un au moins desdits non-tissé(s) élastique(s) selon l'invention est un non-tissé élastique à base de fibres élastomères constituées d'un polyuréthanne.

Selon des variantes de réalisation de l'invention, on peut par exemple utiliser les fibres suivantes pour l'obtention du non-tissé élastique:
(i) des fibres bicomposées :
   - sous forme de fils de type comportant une âme élastomère, par exemple constituée d'un polyuréthanne ou d'un caoutchouc polyester, et une gaine thermoplastique, par exemple constituée d'un polyamide, d'un polyester ou d'une polyoléfine, comme décrit dans les documents de Brevet US-A-5 352 518 et JP-A-61 194221, ou
   - des fibres élastiques conjuguées comprenant un premier composant constitué d'un polypropylène cristallin et un second composant constitué d'un autre polymère thermoplastique, tel qu'un polyéthylène basse densité, comme décrit dans le document de Brevet JP-A-62 184 118, ou
   - des fibres composites comprenant un premier composant constitué d'un polypropylène cristallin et un second composant constitué d'un élastomère thermoplastique, tel qu'un copolymère éthylène/ alpha-oléfine obtenu au moyen d'un catalyseur métallocène, comme décrit dans le document de Brevet JP-A-09 291 454 ; ou bien
(ii) un mélange de fibres courtes essentiellement non élastiques et de fibres courtes bicomposées comprenant des fibres dures non élastiques et des fibres élastomères, comme décrit dans le document de Brevet US-A-3 353 345 ; ou bien
(iii) des fibres à base d'interpolymères ou de copolymères linéaires d'éthylène et d'au moins une alpha-oléfine, comme décrit dans le document de Brevet WO-A-94/25648.

Selon une caractéristique préférentielle de ce premier mode, ledit ou chaque non-tissé élastique est obtenu par un procédé de fusion-soufflage (procédé également connu par l'expression « melt-blown ») appliqué à au moins un polymère élastique (i.e. homopolymère ou copolymère), par exemple un polyuréthanne, qui comprend les étapes suivantes :
(i) extrusion et filage dudit polymère élastique,
(ii) étirage en microfilaments dans un jet d'air à vitesse et température élevées,
(iii) refroidissement et formation de la nappe de non-tissé sur tapis ou rouleau perforé et application d'un vide.

Selon une variante de réalisation de ce premier mode, ledit ou chaque non-tissé élastique est obtenu par un autre procédé physique d'assemblage de fibres par fusion ou bien par un procédé chimique d'assemblage par liage. On peut par exemple citer un procédé d'hydro-enchevêtrement (également connu sous le nom de « hydroentangling »).

Selon un exemple de réalisation de ce premier mode, ladite structure non tissée comporte, laminé sur ledit non-tissé élastique, au moins un non-tissé non élastique qui est par exemple à base de fibres thermoplastiques, telles que des fibres d'un polyester (e.g. un polyéthylène téréphtalate).

Selon un second mode de réalisation de l'invention, ladite structure non tissée comporte deux non-tissés non élastiques qui sont par exemple chacun à base de fibres thermoplastiques, telles que des fibres d'un polypropylène, et qui sont laminés sur les faces respectives d'un film ou d'une grille élastomère ou d'un non-tissé élastique, tel qu'un film à base d'un élastomère polyuréthanne, d'un copolymère éthylène/ acétate de vinyle ou d'un élastomère thermoplastique.

Selon une autre caractéristique de l'invention, ladite structure non tissée élastique selon l'invention est optionnellement soumise à un traitement de finition, tel qu'un microcrêpage ou une texturation.

Avantageusement, ledit stratifié selon l'invention, tel qu'un gant, est tel que ledit support interne présente une épaisseur inférieure ou égale à 400 µm et, encore plus avantageusement, inférieure ou égale à 300 µm, ce qui contribue à améliorer encore les caractéristiques de dextérité et de sensibilité tactile pour l'utilisateur de ce gant.

Ledit stratifié selon l'invention, tel qu'un gant à extensibilité et élasticité transversales améliorées, est susceptible d'être fabriqué par divers procédés mis en oeuvre au moyen d'un moule adapté pour recevoir et façonner ledit stratifié, tel qu'un moule en forme de main.

On peut par exemple citer, à titre nullement limitatif :
- un procédé de trempage d'un moule revêtu dudit support interne dans un bain liquide à base de caoutchouc, pour l'obtention de ladite ou chaque couche externe de caoutchouc adhérant audit support interne ;
- un procédé de surmoulage de ladite ou chaque couche de caoutchouc dans un moule à injection contenant ledit support interne ;
- un procédé de gainage de ladite ou chaque couche de caoutchouc sur un moule revêtu dudit support interne, par contraction thermique de cette couche ; ou
- un procédé de collage dudit support interne sur un moule revêtu de ladite ou chaque couche de caoutchouc, par trempage du moule revêtu de caoutchouc dans un bain de colle puis retournement du stratifié séparé du moule.

Selon un exemple préférentiel de réalisation de l'invention, ledit stratifié peut être obtenu en mettant en oeuvre le procédé précité de trempage d'un moule revêtu dudit support interne dans un bain liquide à base de caoutchouc, ce procédé comprenant essentiellement les étapes successives suivantes :
(i) on confectionne un support tridimensionnel définissant un volume interne, ledit support comportant une structure non tissée élastique ;
(ii) on revêt un contour extérieur d'un moule, tel qu'un moule en forme de main, du support obtenu en (i) de telle sorte que ledit support épouse ledit contour ;
(iii) on soumet le support positionné en (ii) à un trempage dans au moins un bain liquide à base d'une dispersion de caoutchouc dans un solvant aqueux ou non, pour faire adhérer ladite dispersion audit support revêtant ledit moule;
(iv) on sèche ladite ou chaque dispersion de caoutchouc revêtant ledit support, pour obtenir ledit stratifié qui comporte au moins une couche de caoutchouc réticulé adhérant audit support ; puis
(v) on récupère ledit stratifié en le séparant dudit moule.

Ladite ou chaque dispersion de caoutchouc utilisée à l'étape (iii) ci-dessus est constituée d'une composition de caoutchouc réticulable ou au moins partiellement réticulée qui est destinée à constituer ladite ou chaque couche externe de caoutchouc dudit stratifié. Cette composition de caoutchouc pour couche(s) externe(s) est à base d'au moins un élastomère et elle peut comprendre un système de réticulation, tel qu'un système de vulcanisation au soufre ou bien un système de réticulation à base d'un peroxyde et éventuellement de soufre, ou bien elle peut être à base d'un élastomère comportant des groupes thermo-réticulables ou encore d'un élastomère thermoplastique déjà réticulé, tel qu'un TPE.

Ledit ou chaque élastomère peut être tout élastomère diénique ou non qui est utilisable dans des gants à base de caoutchouc, et il est de préférence choisi dans le groupe constitué par les caoutchoucs naturels, les polyisoprènes de synthèse, les copolymères butadiène/ acrylonitrile, les terpolymères butadiène/ acrylonitrile/ acide méthacrylique, les polychloroprènes, les copolymères isoprène/ isobutylène, les copolymères styrène/ butadiène carboxylés ou non, les polyuréthannes, les copolymères éthylène/ acétate de vinyle et les élastomères thermoplastiques, tels que les copolymères à blocs styréniques, les élastomères thermoplastiques dérivés des polyoléfines ou les polyuréthannes thermoplastiques.

La composition de caoutchouc selon l'invention comporte également, outre ledit ou chaque élastomère et optionnellement ledit système de réticulation (lequel comprend de manière connue un accélérateur et un activateur de vulcanisation dans le cas préférentiel d'une réticulation au soufre), tout ou partie des additifs habituellement utilisés dans la fabrication de gants à base de caoutchouc, tels que des agents anti-vieillissement, par exemple des antioxydants, des pigments ou des épaississants.

On notera que l'opération de trempage, qui est appliquée dans ledit exemple préférentiel de réalisation de l'invention à ladite structure non tissée élastique ayant été conformée de manière tridimensionnelle (i.e. en épousant le contour dudit moule), permet non seulement de conférer au stratifié obtenu, tel que ledit gant, une extensibilité et une élasticité transversales améliorées, mais encore de rendre ce stratifié étanche à l'eau et à la plupart des liquides ménagers.

Selon une autre caractéristique de l'invention, l'étape (i) comprend les étapes suivantes :
(ia) on confectionne une ébauche bidimensionnelle dudit support comportant ladite structure non-tissée élastique ; puis
(ib) on découpe et l'on soude ladite ébauche en suivant un contour d'un gabarit prédéfini en relation avec celui dudit moule.

De préférence, l'étape (ia) comprend, selon ledit premier mode, un laminage d'un non-tissé élastique sur au moins un non-tissé à base de fibres thermoplastiques ou bien, selon ledit second mode, un laminage de deux non-tissés à base de fibres thermoplastiques sur les faces respectives d'un film ou d'une grille élastomère ou d'un non-tissé élastique comme indiqué ci-dessus, pour obtenir ladite ébauche bidimensionnelle.

Egalement à titre préférentiel, l'étape (ib) est mise en oeuvre au moyen d'ultrasons. Selon une variante de réalisation de l'invention, cette étape (ib) est mise en oeuvre au moyen d'un emporte-pièce chauffant. Selon une seconde variante de réalisation de l'invention, cette étape (ib) est mise en oeuvre au moyen d'un collage chimique.

Selon une autre caractéristique de l'invention, l'étape (iii) peut comprendre une coagulation chimique ou thermique de la ou des couches de caoutchouc, notamment pour l'obtention de gants de longueur supérieure à 25 cm.

Un gant selon l'invention comporte ledit stratifié tel que défini ci-dessus, et ladite ou chaque couche externe de ce gant est constituée de ladite composition de caoutchouc réticulée. On notera que ce gant présente une extensibilité et une élasticité transversales améliorées.

Selon une autre caractéristique de l'invention, ledit gant comporte au moins deux logements qui sont chacun destinés à recevoir un ou plusieurs doigts, et lesdits logements présentent chacun une face externe tridimensionnelle à surface convexe.

Selon une autre caractéristique avantageuse de l'invention, ledit gant comporte cinq logements destinés à recevoir chacun un doigt, et lesdits logements sont reliés deux à deux entre eux par une surface concave sensiblement en forme de selle, ce qui contribue à procurer à l'utilisateur dudit gant une dextérité satisfaisante.

Avantageusement, la force requise pour allonger ledit gant de 100 % dans la direction de sa largeur est inférieure à 2 N et, encore plus avantageusement, cette force est inférieure à 1,5 N.

Selon une autre caractéristique de l'invention relative à l'obtention dudit gant, ladite structure non tissée élastique, par exemple constituée d'un laminé tel que défini ci-dessus, présente une masse surfacique ou grammage supérieure à 50 g/m² et, de préférence, comprise entre 75 et 100 g/m².

Avantageusement, la masse surfacique dudit gant selon l'invention incorporant cette structure non tissée élastique est inférieure à 300 g/m².

De préférence, ledit gant selon l'invention présente une épaisseur totale inférieure à 500 µm et, à titre encore plus préférentiel, inférieure à 450 µm, ce qui contribue à améliorer la dextérité de son utilisateur.

Egalement à titre préférentiel, ce gant selon l'invention est conforme audit exemple préférentiel du premier mode de réalisation précité, ladite structure non tissée élastique comportant un non-tissé élastique, par exemple à base de fibres d'un élastomère polyuréthanne, qui est laminé sur au moins un non-tissé à base de fibres thermoplastiques, telles que des fibres d'un polyester, de telle manière que ce non-tissé à base de fibres thermoplastiques définisse la totalité d'une face interne dudit gant entourant ledit volume interne.

On notera que ce non-tissé interne, avantageusement à base de fibres polyester, procure à l'utilisateur du gant ainsi obtenu une sensation de confort satisfaisante.

Les caractéristiques précitées de la présente invention, ainsi que d'autres, seront mieux comprises à la lecture de la description suivante d'un exemple de réalisation de l'invention, donné à titre illustratif et non limitatif.

### EXEMPLE

On a fabriqué un gant selon l'invention en mettant en oeuvre les étapes suivantes.

### 1. Confection d'un support tridimensionnel de gant :

### 1.1. Confection d'une ébauche bidimensionnelle du support :

On a utilisé, à titre d'ébauche bidimensionnelle, un support constitué d'une structure non tissée commercialisée par la société KURARAY sous la dénomination « WM086 ». Ce support est de type bicouche obtenu par un procédé « melt-blown », comportant un non-tissé élastique à base de fibres d'un élastomère polyuréthanne qui est laminé sur un non-tissé non élastique à base de fibres d'un polyester.

Cette ébauche de support bidimensionnelle présente une masse surfacique de 86 g/m² et une épaisseur de 260 µm.

On a mesuré selon la norme JIS L 1085 les allongements et forces à la rupture d'éprouvettes droites (rectangulaires) de 75 cm de longueur et 5 cm de largeur, issues de ce support non tissé :
- force rupture : 9,2 kg dans le sens « machine »
   2,0 kg dans le sens « travers » ; et
- allongement rupture : 40 % dans le sens « machine »
   285 % dans le sens « travers ».

### 1.2. Formation d'un support tridimensionnel :

On a procédé à un découpage-soudage de l'ébauche bidimensionnelle ainsi obtenue par ultrasons, en suivant les contours d'un gabarit spécifique. On notera que le même résultat pourrait être obtenu au moyen d'un emporte-pièce chauffant adapté aux dimensions de ce gabarit, ou bien au moyen d'un collage chimique.

On a conçu le gabarit de sorte à obtenir un habillage optimal du moule en forme de main et on a posé ce gabarit sur la surface de l'ébauche du support non tissé, cette surface étant pliée en double épaisseur de manière que les faces à base de fibres élastiques en polyuréthanne soient disposées l'une contre l'autre.

On a ainsi formé un support tridimensionnel pour un gant à cinq logements respectivement destinés à recevoir les cinq doigts d'une main.

On a ensuite disposé ce support sur le moule en forme de main, constitué de porcelaine émaillée et ayant été préalablement préchauffé. Plus précisément, on a au préalable retourné ledit support de telle sorte que la face formée dudit non-tissé non élastique en polyester épouse le contour en porcelaine dudit moule.

### 2. Trempages du support recouvrant le moule dans du caoutchouc :

On a procédé à divers trempages pour recouvrir de couches de caoutchouc la face externe du support formée dudit non-tissé élastique en polyuréthanne, en mettant successivement en oeuvre les étapes suivantes :
- trempage du moule ainsi revêtu dans une solution coagulante de nitrate de calcium dans de l'eau;
- séchage du coagulant ainsi déposé sur le support ;
- trempage du moule revêtu du support ainsi traité dans un bain à base de latex naturel comprenant notamment un système de vulcanisation au soufre et un agent anti-oxydant ;
- nouveau trempage dans un bain à base de latex naturel comprenant notamment un système de vulcanisation au soufre et un agent anti-oxydant, pour l'obtention d'une couche de finition ;
- lavage du gel humide ainsi obtenu sur le support recouvrant le moule, au moyen d'une immersion dans de l'eau ;
- séchage-vulcanisation dans une étuve du moule revêtu du support ainsi obtenu ;
- retrait du gant selon l'invention ainsi obtenu du moule; et
- post-vulcanisation de ce gant en étuve (ou dans un séchoir à tambour).

On notera que ce trempage dans du caoutchouc du support non tissé recouvrant ledit moule est tel que le caoutchouc n'enrobe pas totalement les fibres constituant ledit support.

Le tableau ci-après présente les caractéristiques structurelles et mécaniques du gant selon l'invention ainsi obtenu, en comparaison de celles d'un gant connu de l'état de la technique ayant été obtenu en enduisant de caoutchouc un support textile constitué d'un tricot de coton écru.

On a mesuré :
- les épaisseurs et les masses surfaciques du support non tissé élastique selon l'invention, du support connu en tricot de coton écru et des deux gants incorporant respectivement ces supports, ainsi que
- les forces nécessaires pour allonger le gant selon l'invention et le gant connu de 100 % dans la direction de leur longueur et de 100 % dans la direction de leur largeur (F100_{longueur} et F100_{largeur}, en abrégé).

| Caractéristiques des | Gant de caoutchouc | Gant de caoutchouc |
|---|---|---|
| supports et des gants | comportant un support | comportant un support |
| les incorporant | non tissé selon l'invention | tissé connu (tricot de coton) |
| Epaisseur du support | 0,260 | 0,510 |
| (mm) | | |
| Epaisseur du gant | 0,390 à 0,440 | 0,595 à 0,630 |
| (mm) | | |
| Masse surfacique du | 82 | 129 |
| support (g/m²) | | |
| Masse surfacique du | 257 | 361 |
| gant (g/m²) | | |
| F100_{longueur} gant (N) | 1,6 à 1,8 | 13,1 à 14,5 |
| F100_{largeur} gant (N) | 1,2 à 1,3 | 2,8 à 2,9 |

On notera que le revêtement de caoutchouc vulcanisé que comporte le gant selon l'invention est tel que la force nécessaire pour allonger isolément ce revêtement de 100 % est d'environ 0,2 N.

Ce tableau montre notamment que le support non tissé élastique selon l'invention présente une épaisseur et une masse surfacique très réduites en comparaison de celles du support textile en tricot de coton, ce qui permet d'améliorer sensiblement la dextérité de l'utilisateur de ce gant selon l'invention.

Ce tableau montre également que ce support non tissé élastique confère au gant selon l'invention une souplesse longitudinale et transversale améliorée par rapport à celle que ce support textile confère au gant connu l'incorporant.

On notera que la structure très peu poreuse du support non tissé selon l'invention se prête bien à l'obtention par trempage d'un fin revêtement de caoutchouc, conférant ainsi au gant obtenu une étanchéité améliorée à l'eau et à la plupart des liquides ménagers, ainsi qu'une masse avantageusement réduite.

On notera également que le gant selon l'invention, qui est renforcé par ce support non tissé élastique, présente une résistance mécanique satisfaisante et que, selon l'exemple précité de réalisation de l'invention, le procédé d'habillage du moule en forme de main par le support non tissé tridimensionnel de l'invention suivi d'un ou de plusieurs trempages du moule ainsi « habillé » rend ce gant très confortable en utilisation, ce confort étant en outre accru du fait que la face interne dudit gant est constituée par le non-tissé non élastique en polyester.

## Revendications

1. Stratifié tridimensionnel délimitant un volume interne, ledit stratifié étant utilisable pour constituer un gant à extensibilité et élasticité transversales améliorées et comportant un support interne et au moins une couche externe de caoutchouc adhérant audit support, **caractérisé en ce que** ledit support comporte une structure non tissée élastique.

2. Stratifié selon la revendication 1, **caractérisé en ce qu'**il présente une face externe continue qui est constituée de ladite couche externe de caoutchouc.

3. Stratifié selon la revendication 1 ou 2, **caractérisé en ce que** ladite structure non tissée entoure la totalité dudit volume interne.

4. Stratifié selon une des revendications 1 à 3, **caractérisé en ce qu'**il est obtenu au moyen d'un moule adapté pour recevoir et façonner ledit stratifié, tel qu'un moule en forme de main.

5. Stratifié selon une des revendications précédentes, ladite structure non tissée présentant une direction machine et une direction travers, **caractérisé en ce que** ladite structure non tissée présente dans ladite direction travers un allongement à la rupture, mesuré selon la norme JIS L 1085, qui est égal ou supérieur à 200 %.

6. Stratifié selon la revendication 5, **caractérisé en ce que** ladite structure non tissée présente dans ladite direction travers un allongement à la rupture, mesuré selon la norme JIS L 1085, qui est égal ou supérieur à 250 %.

7. Stratifié selon une des revendications 1 à 6, **caractérisé en ce que** ladite structure non tissée comporte au moins un non-tissé élastique, tel qu'un non-tissé à base de fibres d'un élastomère polyuréthanne.

8. Stratifié selon la revendication 7, **caractérisé en ce que** ladite structure non tissée comporte en outre au moins un non-tissé à base de fibres thermoplastiques, telles que des fibres d'un polyester, qui est laminé sur ledit non-tissé élastique.

9. Stratifié selon une des revendications 1 à 6, **caractérisé en ce que** ladite structure non tissée comporte deux non-tissés à base de fibres thermoplastiques, telles que des fibres d'un polypropylène, qui sont laminés sur les faces respectives d'un film ou d'une grille élastomère ou d'un non-tissé élastique, tel qu'un film à base d'un élastomère polyuréthanne, d'un copolymère éthylène/ acétate de vinyle ou d'un élastomère thermoplastique.

10. Stratifié selon une des revendications précédentes, **caractérisé en ce que** ledit support interne présente une épaisseur inférieure ou égale à 400 µm.

11. Stratifié selon une des revendications précédentes, **caractérisé en ce que** ladite ou chaque couche de caoutchouc est constituée d'une composition de caoutchouc à base d'au moins un élastomère choisi dans le groupe constitué par les caoutchoucs naturels, les polyisoprènes de synthèse, les copolymères butadiène/ acrylonitrile, les terpolymères butadiène/ acrylonitrile/ acide méthacrylique, les polychloroprènes, les copolymères isoprène/ isobutylène, les copolymères styrène/ butadiène carboxylés ou non, les polyuréthannes, les copolymères éthylène/ acétate de vinyle et les élastomères thermoplastiques.

12. Stratifié selon une des revendications précédentes, **caractérisé en ce qu'**il est étanche à l'eau et aux liquides ménagers.

13. Procédé de fabrication d'un stratifié selon une des revendications précédentes, **caractérisé en ce qu'**il comprend essentiellement les étapes successives suivantes :
(i) on confectionne un support tridimensionnel définissant un volume interne, ledit support comportant une structure non tissée élastique ;
(ii) on revêt un contour extérieur d'un moule, tel qu'un moule en forme de main, du support obtenu en (i) de telle sorte que ledit support épouse ledit contour ;
(iii) on soumet le support positionné en (ii) à un trempage dans au moins un bain liquide à base d'une dispersion de caoutchouc dans un solvant aqueux ou non, pour faire adhérer ladite dispersion audit support revêtant ledit moule ;
(iv) on sèche ladite ou chaque dispersion de caoutchouc revêtant ledit support, pour obtenir ledit stratifié qui comporte au moins une couche de caoutchouc réticulé adhérant audit support ; puis
(v) on récupère ledit stratifié en le séparant dudit moule.

14. Procédé de fabrication selon la revendication 13, **caractérisé en ce que** l'étape (i) comprend les étapes suivantes :
(ia) on confectionne une ébauche bidimensionnelle dudit support comportant ladite structure non-tissée élastique ; puis
(ib) on découpe et l'on soude ladite ébauche en suivant un contour d'un gabarit prédéfini en relation avec celui dudit moule.

15. Procédé de fabrication selon la revendication 14, **caractérisé en ce que** l'étape (ia) comprend un laminage d'un non-tissé élastique sur au moins un non-tissé à base de fibres thermoplastiques, ou bien de deux non-tissés à base de fibres thermoplastiques sur les faces respectives d'un film ou d'une grille élastomère ou d'un non-tissé élastique, pour obtenir ladite ébauche bidimensionnelle.

16. Procédé de fabrication selon la revendication 14 ou 15, **caractérisé en ce que** l'étape (ib) est mise en oeuvre au moyen d'ultrasons.

17. Procédé de fabrication selon la revendication 14 ou 15, **caractérisé en ce que** l'étape (ib) est mise en oeuvre au moyen d'un emporte-pièce chauffant.

18. Procédé de fabrication selon la revendication 14 ou 15, **caractérisé en ce que** l'étape (ib) est mise en oeuvre par collage chimique.

19. Procédé de fabrication selon une des revendications 13 à 18, **caractérisé en ce que** ladite dispersion est une dispersion dans de l'eau d'une composition de caoutchouc à base d'au moins un élastomère choisi dans le groupe constitué par les caoutchoucs naturels, les polyisoprènes de synthèse, les copolymères butadiène/ acrylonitrile, les terpolymères butadiène/ acrylonitrile/ acide méthacrylique, les polychloroprènes, les copolymères isoprène/ isobutylène, les copolymères styrène/ butadiène carboxylés ou non, les polyuréthannes, les copolymères éthylène/ acétate de vinyle et les élastomères thermoplastiques.

20. Procédé de fabrication selon une des revendications 13 à 19, **caractérisé en ce que** l'étape (iii) comprend une coagulation chimique ou thermique de ladite ou desdites couches de caoutchouc.

21. Gant à extensibilité et élasticité transversales améliorées, **caractérisé en ce qu'**il comporte un stratifié selon une des revendications 1 à 12.

22. Gant selon la revendication 21, ledit gant comportant au moins deux logements destinés à recevoir chacun un ou plusieurs doigts, **caractérisé en ce que** lesdits logements présentent chacun une face externe tridimensionnelle à surface convexe.

23. Gant selon la revendication 22, ledit gant comportant cinq logements destinés à recevoir chacun un doigt, **caractérisée en ce que** lesdits logements sont reliés deux à deux entre eux par une surface concave sensiblement en forme de selle.

24. Gant selon une des revendications 21 à 23, **caractérisé en ce que** la force requise pour allonger ledit gant de 100 % dans la direction de sa largeur est inférieure à 2 N.

25. Gant selon une des revendications 21 à 24, **caractérisé en ce qu'**il présente une épaisseur inférieure à 500 µm.

26. Gant selon une des revendications 21 à 25, **caractérisé en ce que** ladite structure non tissée élastique comporte un non-tissé élastique, tel qu'un non-tissé à base de fibres d'un élastomère polyuréthanne, qui est laminé sur au moins un non-tissé à base de fibres thermoplastiques, telles que des fibres d'un polyester, de telle manière que ledit non-tissé à base de fibres thermoplastiques définisse la totalité d'une face interne dudit gant entourant ledit volume interne.

## Claims

1. A three-dimensional laminate delimiting an internal volume, said laminate being usable to form a glove possessing improved transverse extensibility and improved transverse elasticity and said laminate comprising an internal support and at least one external rubber layer adhering to said support, **characterized in that** said support comprises an elastic nonwoven structure.

2. The laminate as claimed in claim 1, **characterized in that** it exhibits a continuous external face which consists of said external rubber layer.

3. The laminate as claimed in claim 1 or 2, **characterized in that** said nonwoven structure surrounds the whole of said internal volume.

4. The laminate as claimed in one of claims 1 to 3, **characterized in that** it is obtained using a mold suitable for receiving and shaping said laminate, such as a hand-shaped mold.

5. The laminate as claimed in one of the preceding claims, said nonwoven structure exhibiting a machine direction and a cross direction, **characterized in that** said nonwoven structure exhibits, in said cross direction, an elongation at break, measured according to the standard JIS L 1085, which is equal to or greater than 200%.

6. The laminate as claimed in claim 5, **characterized in that** said nonwoven structure exhibits, in said cross direction, an elongation at break, measured according to the standard JIS L 1085, which is equal to or greater than 250%.

7. The laminate as claimed in one of claims 1 to 6, **characterized in that** said nonwoven structure comprises at least one elastic nonwoven, such as a nonwoven based on fibers of a polyurethane elastomer.

8. The laminate as claimed in claim 7, **characterized in that** said nonwoven structure additionally comprises at least one nonwoven based on thermoplastic fibers, such as fibers of a polyester, which is laminated onto said elastic nonwoven.

9. The laminate as claimed in one of claims 1 to 6, **characterized in that** said nonwoven structure comprises two nonwovens based on thermoplastic fibers, such as fibers of a polypropylene, which are laminated onto the respective faces of an elastomer film or of an elastomer mesh or of an elastic nonwoven, such as a film based on a polyurethane elastomer, on an ethylene/vinyl acetate copolymer or on a thermoplastic elastomer.

10. The laminate as claimed in one of the preceding claims, **characterized in that** said internal support exhibits a thickness of less than or equal to 400 µm.

11. The laminate as claimed in one of the preceding claims, **characterized in that** said or each layer of rubber is composed of a rubber composition based on at least one elastomer chosen from the group consisting of natural rubbers, synthetic polyisoprenes, butadiene/acrylonitrile copolymers, butadiene/acrylonitrile/methacrylic acid terpolymers, polychloroprenes, isoprene/isobutylene copolymers, carboxylated or noncarboxylated styrene/butadiene copolymers, polyurethanes, ethylene/vinyl acetate copolymers and thermoplastic elastomers.

12. The laminate as claimed in one of the preceding claims, **characterized in that** it is leaktight toward water and toward household liquids.

13. A process for the manufacture of a laminate as claimed in one of the preceding claims, **characterized in that** it essentially comprises the following successive stages:
(i) a three-dimensional support defining an internal volume is prepared, said support comprising an elastic nonwoven structure;
(ii) an external outline of a mold, such as a hand-shaped mold, is covered with the support obtained in (i) so that said support matches said outline;
(iii) the support positioned in (ii) is subjected to dipping in at least one liquid bath based on a dispersion of rubber in an aqueous or nonaqueous solvent in order to bring about adhesion of said dispersion to said support covering said mold;
(iv) said or each dispersion of rubber covering said support is dried in order to obtain said laminate, which comprises at least one layer of crosslinked rubber adhering to said support; then
(v) said laminate is recovered by separating it from said mold.

14. The manufacturing process as claimed in claim 13, **characterized in that** stage (i) comprises the following stages:
(ia) a two-dimensional blank of said support comprising said elastic nonwoven structure is prepared; then
(ib) said blank is cut out and welded by following an outline of a template predefined in connection with that of said mold.

15. The manufacturing process as claimed in claim 14, **characterized in that** stage (ia) comprises laminating an elastic nonwoven onto at least one nonwoven based on thermoplastic fibers or else two nonwovens based on thermoplastic fibers onto the respective faces of an elastomer film or of an elastomer mesh or of an elastic nonwoven, in order to obtain said two-dimensional blank.

16. The manufacturing process as claimed in claim 14 or 15, **characterized in that** stage (ib) is carried out using ultrasound.

17. The manufacturing process as claimed in claim 14 or 15, **characterized in that** stage (ib) is carried out using a heating hollow punch.

18. The manufacturing process as claimed in claim 14 or 15, **characterized in that** stage (ib) is carried out by chemical adhesive bonding.

19. The manufacturing process as claimed in one of claims 13 to 18, **characterized in that** said dispersion is a dispersion in water of a rubber composition based on at least one elastomer chosen from the group consisting of natural rubbers, synthetic polyisoprenes, butadiene/acrylonitrile copolymers, butadiene/acrylonitrile/methacrylic acid terpolymers, polychloroprenes, isoprene/isobutylene copolymers, carboxylated or noncarboxylated styrene/butadiene copolymers, polyurethanes, ethylene/vinyl acetate copolymers and thermoplastic elastomers.

20. The manufacturing process as claimed in one of claims 13 to 19, **characterized in that** stage (iii) comprises chemical or thermal coagulation of said rubber layer or layers.

21. A glove possessing improved transverse extensibility and improved transverse elasticity, **characterized in that** it comprises a laminate as claimed in one of claims 1 to 12.

22. The glove as claimed in claim 21, said glove comprising at least two housings each intended to receive one or more fingers, **characterized in that** said housings each exhibit a three-dimensional external face possessing a convex surface.

23. The glove as claimed in claim 22, said glove comprising five housings each intended to receive a finger, **characterized in that** said housings are connected in pairs to one another via a substantially saddle-shaped concave surface.

24. The glove as claimed in one of claims 21 to 23, **characterized in that** the force required to elongate said glove by 100% in the direction of its width is less than 2 N.

25. The glove as claimed in one of claims 21 to 24, **characterized in that** it exhibits a thickness of less than 500 µm.

26. The glove as claimed in one of claims 21 to 25, **characterized in that** said elastic nonwoven structure comprises an elastic nonwoven, such as a nonwoven based on fibers of a polyurethane elastomer, which is laminated onto at least one nonwoven based on thermoplastic fibers, such as fibers of a polyester, in such a way that said nonwoven based on thermoplastic fibers defines the whole of an internal face of said glove surrounding said internal volume.

## Patentansprüche

1. Dreidimensionales Laminat, das ein inneres Volumen begrenzt, wobei das Laminat verwendbar ist, um einen Handschuh mit verbesserter transversaler Dehnbarkeit und Elastizität zu bilden, und einen inneren Träger und wenigstens eine äußere Kautschukschicht, die an dem genannten Träger haftet, umfasst, **dadurch gekennzeichnet, dass** der genannte Träger eine elastische Nonwoven-Struktur hat.

2. Laminat nach Anspruch 1, **dadurch gekennzeichnet, dass** es eine fortlaufende Außenseite aufweist, die aus der äußeren Kautschukschicht gebildet ist.

3. Laminat nach Anspruch 1 oder 2, **dadurch gekennzeichnet, dass** die Nonwoven-Struktur die Gesamtheit des inneren Volumens umgibt.

4. Laminat nach einem der Ansprüche 1 bis 3, **dadurch gekennzeichnet, dass** es mit Hilfe einer Form erhalten wird, die angepasst ist, um das genannte Laminat aufzunehmen und zu formen, zum Beispiel eine Form in Handform.

5. Laminat nach einem der vorangehenden Ansprüche, wobei die genannte Nonwoven-Struktur eine Maschinenrichtung und eine Querrichtung aufweist, **dadurch gekennzeichnet, dass** die genannte Nonwoven-Struktur in der genannten Querrichtung eine Bruchdehnung, gemessen gemäß der Norm JIS L 1085, aufweist, die 200% oder höher ist.

6. Laminat nach Anspruch 5, **dadurch gekennzeichnet, dass** die genannte Nonwoven-Struktur in der Querrichtung eine Bruchdehnung, gemessen gemäß der Norm JIS L 1085, aufweist, die 250% oder höher ist.

7. Laminat nach einem der Ansprüche 1 bis 6, **dadurch gekennzeichnet, dass** die genannte Nonwoven-Struktur wenigstens ein elastisches Nonwoven, zum Beispiel ein Nonwoven auf der Basis von Fasern eines Polyurethanelastomers, umfasst.

8. Laminat nach Anspruch 7, **dadurch gekennzeichnet, dass** die genannte Nonwoven-Struktur außerdem wenigstens ein Nonwoven auf der Basis von thermoplastischen Fasern, wie zum Beispiel Fasern eines Polyesters, umfasst, das auf das elastische Nonwoven laminiert ist.

9. Laminat nach einem der Ansprüche 1 bis 6, **dadurch gekennzeichnet, dass** die genannte Nonwoven-Struktur zwei Nonwovens auf der Basis von thermoplastischen Fasern, wie zum Beispiel Fasern eines Polypropylens, umfasst, die auf die entsprechenden Seiten eines Films oder eines elastomeren Gitters oder eines elastischen Nonwovens, zum Beispiel ein Film auf der Basis eines Polyurethanelastomers, eines Ethylen/Vinylacetat-Copolymers oder eines thermoplastischen Elastomers, laminiert sind.

10. Laminat nach einem der vorangehenden Ansprüche, **dadurch gekennzeichnet, dass** der innere Träger eine Dicke von 400 µm oder darunter aufweist.

11. Laminat nach einem der vorangehenden Ansprüche, **dadurch gekennzeichnet, dass** die genannte oder jede Kautschukschicht aus einer Kautschukzusammensetzung auf der Basis wenigstens eines Elastomers besteht, ausgewählt aus der Gruppe, bestehend aus Naturkautschuken, Synthese-Polyisoprenen, Butadien/Acrylnitril-Copolymeren, Butadien/Acrylnitril/Methacrylsäure-Terpolymeren, Polychloroprenen, Isopren/Isobutylen-Copolymeren, carboxylierten oder nicht-carboxylierten Styrol/Butadien-Copolymeren, Polyurethanen, Ethylen/Vinylacetat-Copolymeren und thermoplastischen Elastomeren.

12. Laminat nach einem der vorangehenden Ansprüche, **dadurch gekennzeichnet, dass** es für Wasser und Haushaltsflüssigkeiten undurchlässig ist.

13. Herstellungsverfahren für ein Laminat nach einem der vorangehenden Ansprüche, **dadurch gekennzeichnet, dass** es im Wesentlichen die folgenden aufeinander folgenden Stufen umfasst:
(i) man stellt einen dreidimensionalen Träger her, der ein inneres Volumen definiert, wobei der Träger eine elastische Nonwoven-Struktur umfasst;
(ii) man zieht einer äußeren Kontur einer Form, zum Beispiel einer Form in Handform, den in (i) erhaltenen Träger derart über, dass der Träger die Kontur annimmt;
(iii) man unterwirft den in (ii) positionierten Träger einem Eintauchen in wenigstens ein Flüssigkeitsbad auf der Basis einer Kautschukdispersion in einem wässrigen oder nichtwässrigen Lösungsmittel, um die Dispersion an dem Träger, der die Form überzieht, haften zu lassen;
(iv) man trocknet die oder jede Kautschukdispersion, die den Träger überzieht, um das genannte Laminat zu erhalten, das wenigstens eine vernetzte Kautschukschicht, die an dem Träger haftet, umfasst; dann
(v) gewinnt man das Laminat, indem man es von der Form abtrennt.

14. Herstellungsverfahren nach Anspruch 13, **dadurch gekennzeichnet, dass** die Stufe (i) die folgenden Stufen umfasst:
(ia) man stellt einen zweidimensionalen Rohling des Trägers her, der die genannte elastische Nonwoven-Struktur trägt; anschließend
(ib) schneidet und schweißt man den Rohling nach der Kontur einer Schablone, die bezüglich der der genannten Form vorgegeben wurde.

15. Herstellungsverfahren nach Anspruch 14, **dadurch gekennzeichnet, dass** die Stufe (ia) eine Laminierung eines elastischen Nonwovens auf wenigstens ein Nonwoven auf der Basis von thermoplastischen Fasern oder von zwei Nonwovens auf der Basis von thermoplastischen Fasern auf die entsprechenden Seiten eines elastomeren Films oder eines elastomeren Gitters oder auch eines elastischen Nonwovens umfasst, um den zweidimensionalen Rohling zu erhalten.

16. Herstellungsverfahren nach Anspruch 14 oder 15, **dadurch gekennzeichnet, dass** die Stufe (ib) mittels Ultraschall durchgeführt wird.

17. Herstellungsverfahren nach Anspruch 14 oder 15, **dadurch gekennzeichnet, dass** die Stufe (ib) mit Hilfe einer Heizstanzvorrichtung durchgeführt wird.

18. Herstellungsverfahren nach Anspruch 14 oder 15, **dadurch gekennzeichnet, dass** die Stufe (ib) durch chemisches Kleben durchgeführt wird.

19. Herstellungsverfahren nach einem der Ansprüche 13 bis 18, **dadurch gekennzeichnet, dass** die Dispersion eine Dispersion einer Kautschukzusammensetzung auf der Basis wenigstens eines Elastomers, ausgewählt aus der Gruppe, bestehend aus Naturkautschuken, Synthese-Polyisoprenen, Butadien/Acrylnitril-Copolymeren, Butadien/Acrylnitril/Methacrylsäure-Terpolymeren, Polychloroprenen, Isopren/Isobutylen-Copolymeren, carboxylierten oder nicht-carboxylierten Styrol/Butadien-Copolymeren, Polyurethanen, Ethylen/Vinylacetat-Copolymeren und thermoplastischen Elastomeren, in Wasser ist.

20. Herstellungsverfahren nach einem der Ansprüche 13 bis 19, **dadurch gekennzeichnet, dass** die Stufe (iii) eine chemische oder thermische Koagulation der Kautschukschicht oder der Kautschukschichten umfasst.

21. Handschuh mit verbesserter transversaler Dehnbarkeit und Elastizität, **dadurch gekennzeichnet, dass** er ein Laminat nach einem der Ansprüche 1 bis 12 umfasst.

22. Handschuh nach Anspruch 21, wobei der Handschuh wenigstens zwei Unterbringungsfächer umfasst, die dazu bestimmt sind, jeweils einen oder mehrere Finger aufzunehmen, **dadurch gekennzeichnet, dass** die genannten Unterbringungsfächer jeweils eine äußere dreidimensionale Seite mit konkaver Oberfläche aufweisen.

23. Handschuh nach Anspruch 22, wobei der Handschuh fünf Unterbringungsfächer umfasst, die dazu bestimmt sind, je einen Finger aufzunehmen, **dadurch gekennzeichnet, dass** die Unterbringungsfächer zwei zu zwei untereinander durch eine deutlich konkave Oberfläche in Sattelform miteinander verbunden sind.

24. Handschuh nach einem der Ansprüche 21 bis 23, **dadurch gekennzeichnet, dass** die Kraft, die erforderlich ist, um den Handschuh 100% in Richtung seiner Breite zu dehnen, unter 2 N ist.

25. Handschuh nach einem der Ansprüche 21 bis 24, **dadurch gekennzeichnet, dass** er eine Dicke von unter 500 µm aufweist.

26. Handschuh nach einem der Ansprüche 21 bis 25, **dadurch gekennzeichnet, dass** die genannte elastische Nonwoven-Struktur ein elastisches Nonwoven, zum Beispiel ein Nonwoven auf der Basis von Fasern eines Polyurethanelastomers, umfasst, das auf wenigstens ein Nonwoven auf der Basis von thermoplastischen Fasern, wie zum Beispiel Fasern eines Polyesters, derart laminiert ist, dass das Nonwoven auf der Basis von thermoplastischen Fasern die Gesamtheit einer Innenseite des Handschuhs definiert, die das innere Volumen umgibt.
